# EUROPÄISCHE PATENTSCHRIFT

(11) **EP 2 272 993 B1**
(45) Veröffentlichungstag und Bekanntmachung des Hinweises auf die Patenterteilung: **18.09.2013**
(21) Anmeldenummer: 10450090.5
(22) Anmeldetag: 19.05.2010
(51) Int. Cl.: C22C 14/00, C22F 1/18, B23P 15/02, B21J 5/08, B21J 9/08, B21K 3/04

(54) **Verfahren zur Herstellung eines Schmiedestückes aus einer Gamma-Titan-Aluminium-Basislegierung**
Method for producing a forged article from a gamma-titanium-aluminium base alloy
Procédé de fabrication d'une pièce forgée à partir d'un alliage gamma à base titane-aluminium

(30) Priorität: 05.06.2009 AT 8792009
(43) Veröffentlichungstag der Anmeldung: 12.01.2011
(73) Patentinhaber: Böhler Schmiedetechnik GmbH & Co KG, 8605 Kapfenberg (AT)
(72) Erfinder: Kremmer, Sascha, 8714 Kraubath (AT); Romen-Kierner, Heinz, 8600 Bruck a.d. Mur (AT); Wallgram, Wilfried, 8700 Leoben (AT)
(74) Vertreter: Wildhack & Jellinek

(56) Entgegenhaltungen:
- EP-A1- 0 781 612
- EP-A2- 1 127 953
- DE-A1- 4 416 471
- DE-A1-102005 022 506
- FR-A- 1 086 289
- GB-A- 901 251
- JP-A- 9 327 746
- US-A- 1 849 185
- US-A- 5 054 301
- ZHANG, X. D. ET AL: "Hot work processing, microstructure and mechanical properties of two-phase . gamma . titanium aluminides" MATERIALS SCIENCE & ENGINEERING, A: STRUCTURAL MATERIALS: PROPERTIES, MICROSTRUCTURE AND PROCESSING , A185(1-2), 17-24 CODEN: MSAPE3; ISSN: 0921-5093, 1994 , XP024348822
- ZHANG, JIULAI ET AL: "Forging of .beta.-phase containing . gamma .- TiAl alloys" STRUCTURAL ALUMINIDES FOR ELEVATED TEMPERATURES: GAMMA TITANIUM AND OTHER METALLIC ALUMINIDES, PROCEEDINGS OF [A] SYMPOSIUM HELD DURING [THE] TMS ANNUAL MEETING & EXHIBITION, NEW ORLEANS, LA, UNITED STATES, MAR. 9-13, 2008 , 265-272. EDITOR(S): KIM,, 2008, XP009138755
- HABEL U ET AL: "PROCESSING, MICROSTRUCTURE AND TENSILE PROPERTIES OF .GAMMA.-TIAL PM ALLOY 395MM" GAMMA, TITANIUM, ALUMINIDES, PROCEEDINGS OF A SYMPOSIUM; 20030000, 2003, Seiten 297-304, XP008068139

## Beschreibung

Die Erfindung betrifft ein Verfahren zur Herstellung eines Schmiedestückes für Turbinenschaufieln aus einer Gamma-Titan-Aluminium-Basislegierung

Titanlegierung mit 6 At.-% oder 8 At.-% und einem (alpha+beta) oder nahe alpha-Gefüge sind aus der EP 1 127 953 bekannt und werden für eine Herstellung von Tellerventilen eingesetzt. Dabei erfolgt ein Aufstauchen eine Stangenmaterials oberhalb der beta-Umwandlung und ein Fertigschmieden des Ventilteller mit einer alpha-Struktur in einer Hitze.

Titan-Aluminium-Basisiegierungen sind Im Wesentlichen aus intermetallischen Titan-Aluminiden gebildet und weisen einen hohen Schmelzpunkt, geringe Dichte, einen hohen, spezifischen Elastizitätsmodul, gutes Oxidationsverhalten sowie hohe, spezifische Zugfestigkeit sowie Kriechfestigkeit im Temperaturbereich von 600°C bis 800°C auf, erfüllen also die ständig steigenden Anforderungen an Sonderwerkstoffe wie z.B. für Komponenten der nächsten Generation von Flugzeugtriebwerken und Verbrennungsmotoren.

Titan-Aluminid-Werkstoffe sind bezüglich ihrer Legierungszusammensetzung sowie ihrer Herstellung und Verarbeitung noch nicht optimiert.

Eine Legierung, die eine gute Verarbeitbarkeit, sowie ausgewogene, mechanische Eigenschaften aufweist, die durch geeignete Wärmebehandlungen erstellt werden können, weist die Elemente Titan, Aluminium, Niob, Molybdän und Bor auf und wird deshalb in der Fachwelt als TNM-Legierung bezeichnet.

Auf Grund des intermetallischen Charakters der Titan-Aluminid-Legierungen, ggf, auch der TNM-Werkstoffe, mit anderen Worten: ihres spröden Verhaltens bei ungeeigneten Verformungsbedingungen wegen, ist besonders eine Herstellung von Schmiedestücken wie Turbinenschaufeln kritisch und meist mit hohen Abfallraten verbunden.

Es ist bekannt, eine Schmiedeumformung unter isothermen Bedingungen durchzuführen, was ein besonderes Hochtemperatur-Schmiedegesenk mit Schutzgasatmosphäre erfordert und daher kostenintensiv ist.

Die Erfindung setzt sich zum Ziel, die schwierige und kostenintensive Verarbeitung von Titan-Aluminid-Werkstoffen zu verbessern und hat die Aufgabe, ein Verfahren der eingangs genannten Art zur wirtschaftlichen Herstellung zu schaffen.

Dieses Ziel wird bei einem Verfahren zur Herstellung eines Schmiedestückes, insbesondere einer Turbinenschaufel, aus einer Gamma-Titan-Aluminium-Basislegierung erreicht, bei welchem ein zylindrisches oder stabförmiges Ausgangs- oder Vormaterial in einem oder mehreren Schritten an jenen Stellen, an welchen das auszuformende Schmiedestück bzw. die auszuformende Turbinenschaufel eine Volumenkonzentration aufweist, durch elektrischen Stromdurchgang oder durch Induktion über den Querschnitt auf eine Temperatur von höher 1150°C erwärmt und durch Kraftbeaufschlagung verformt, insbesondere stauchverformt und derart ein Schmiederohling mit unterschiedlichen Querschnittsflächen über dessen Längserstreckung erstellt wird, welcher Rohling in einem oder mehreren Folgeschritten endverformt wird, wobei der oder die Folgeschritt(e) zur Endverformung des Schmiederohlings jeweils aus einem zumindest teilweisen Beschichten der Oberfläche mit einem die Wärmeabstrahlung und dadurch den oberflächlichen Temperaturabfall mindernden Mittel, aus einem Erwärmen des Schmiedrohlings auf Umformtemperatur, aus einem Durchwärmen und aus einem Umformen desselben, insbesondere in einem Gesenk, gebildet wird(werden).

Die mit der Erfindung erreichten Vorteile sind im Wesentlichen in einer wirtschaftlichen Vormaterialerstellung für eine Turbinenschaufelfertigung mit in der Längserstreckung unterschiedlichen Querschnittsflächen und in dadurch günstigen Werkstofffließbedingungen bei der Endformung des Schmiedestückes zu sehen. Obwohl Gamma-Titan-Aluminium-Basislegierungen eine hohe spezifische Steifigkeit aufweisen, hat es sich als günstig erwiesen, ein zylindrisches oder stabförmiges Ausgangsmaterial zu verwenden und dieses durch Induktion oder insb. durch direkten Stromdurchgang zwischen Klemm- oder Anschlussbereichen am Stab auf eine Temperatur von höher als 1150°C zu erwärmen. Durch dieses Aufheizen wird trotz Abstrahlung von der Oberfläche eine Verteilung der Temperatur über den Querschnitt gleichmäßig ausgebildet, weil offensichtlich durch eine Stromverdrängung der spezifische Stromfluss und damit die Wärmeentwicklung im Oberflächenbereich vergrößert sind.

Bei Raumtemperatur besteht die Legierung hauptsächlich aus Gamma-Titan-Aluminium und Alpha 2-Titan-Aluminium und weist nur einen ggf. geringen Anteil an Beta-Phase auf, welche Phase je nach Temperatur duktile Eigenschaften hat. Bei einer Erwärmung auf über 1150°C, mit Vorteil auf über 1250°C, vergrößert sich der Anteil an Beta-Phase im Werkstoff, was eine Verbesserung der Verformbarkeit des Werkstoffes begründet.

Mit einem Stauchen, wie oben erwähnt, bei gezielter und homogener Erwärmung über den Querschnitt des Stabes auf hohe Temperatur kann eine gleichmäßige und gezielte Volumenkonzentration und eine gewünschte Feinkorngefügestruktur desselben erreicht werden.

Wird mehr als ein Bereich mit vergrößertem Querschnitt des Stabes für Sonderschaufelformen gewünscht, kann ein Stauchumformen an mehreren Stellen in der Folge vorgenommen werden.

Ein nach oben beschriebenen Schritten erfindungsgemäß hergestellter Schmiederohling kann nun nach Aufwärmen, bspw. in einem Schmiedeofen, in einem oder mehreren Folgeschritt(en), insb. in einem Gesenk, endverformt werden, wobei mit Vorteil auf Grund der Volumenkonzentrationen eine Gesenkfüllung bei geringerem Materialfluss und/oder Materialeinsatz erfolgen kann.

Weil nun ein Transport des Schmiederohlings oder Zwischenproduktes vom Wärmeofen zur Verformungsanlage mit dem Werkzeug bzw. mit einem Gesenk, insb. bei zeitaufwändigen Verbringungswegen, eine kritische Abkühlung des Oberflächenbereiches des zu verformenden Teiles bewirken kann, ist in Ausgestaltung der Erfindung ein Verfahren, bei welchem der oder die Folgeschritt(e) zur Endverformung des Schmiederohlings oder des Zwischenproduktes für eine Turbinenschaufelfertigung aus einem zumindest teilweisen Beschichten der Oberfläche mit einem die Wärmeabstrahlung und dadurch den oberflächlichen Temperaturabfall mindernden Mittel, einem Erwärmen des Schmiederohlings oder Zwischenproduktes auf Umformtemperatur, einem Durchwärmen, einem Verbringen und einem Umformen desselben, insb. in einem Gesenk gebildet wird (werden), vorteilhaft durchführbar.

Es hat sich gezeigt, dass ein Beschichten der Oberfläche des Schmiederohlings oder Zwischenproduktes mit einem Mittel zur Verminderung der Wärmeabstrahlung schon mit einer Dicke von größer 0.1 mm einen Temperaturverlust der Randzone in der Zeiteinheit deutlich verringern kann und derart eine erforderliche hohe Umformtemperatur des Werkstückes im Oberflächenbereich bei Vermeidung einer Rissbildung bei einer Umformung erhalten bleibt.
Gemäß der Erfindung wirkt die Oxidphase als hitzebeständige Isolierkomponente, wobei ein oder mehrere Additiv(e) bzw. Haftmittel mit geringeren Anteilen die Oxidkörner verbindet (verbinden) und auf dem Substrat hält (halten). Die flüssige(n) Komponente(n) dient (dienen) der Homogenisierung der Phasen und einer Einstellung eines gewünschten Flüssigkeitsgrades zur homogenen Aufbringung auf die Oberfläche des Werkstückes oder Teiles.

Ein Mittel, bei welchem die Hauptkomponente bzw. Oxidphase aus Zirkonoxid mit einem Anteil in Gew.-% von größer 70, bevorzugt von 80 bis 98, insb. von 90 bis 97, gebildet ist, hat sich im Hinblick auf eine wesentliche Verringerung der Wärmeabstrahlung als besonders günstig herausgestellt.

Vorteilhaft kann weiters bei einer Ausführungsvariante der Erfindung ein fehlerfrei durchführbares Verfahren sein, bei welchem die Endverformung in einem Gesenk erfolgt, welches eine um mindestens 300°C niedrigere Temperatur als der Schmiederohling oder das Zwischenprodukt aufweist. Dadurch werden anlagentechnische Vereinfachungen bei verbesserter Wirtschaftlichkeit erreicht.

Ein Verfahren nach der Erfindung, bei welchem die Endverformung in einem Gesenk erfolgt, welches eine bis zu 900°C, bevorzugt bis zu 800°C, niedrigere Temperatur als der Schmiederohling oder das Zwischenprodukt hat, intensiviert obige Vorteile, weil eine derart niedrige Werkzeugtemperatur eine Verwendung von gebräuchlichen Warmarbeitsstählen für thermisch vergütete Gesenke zulässt, ohne dass eine Gefahr des Härteabfalles derselben im Betrieb befürchtet werden muss.

Ein Verfahren, bei welchem die Endumformung als Schnellumformung mit einer Verformungsgeschwindigkeit von > 0.3mm/sec, insb. von 0.5 bis 5mm/sec., erfolgt, erbringt sowohl schmiedetechnische Vorteile als auch eine wesentlich verbesserte Mikrostruktur des Schmiedestückes.

Mit Vorteil ist das Verfahren für eine Herstellung von Turbinenschaufeln, z.B. aus einer TNM-Legierung, verwendbar.

An Hand von Ausführungsbeispielen, welche jeweils lediglich einen Verfahrensweg darstellen, soll die Erfindung näher erläutert werden.

Es zeigen schematisch:
- Fig.1: in Ansicht und Fig. 2 im axialen Schnitt ein freies Aufstauchen eines Stabendes
- Fig. 3: in Ansicht und Fig. 4 im axialen Schnitt ein Aufstauchen eines Stabendes in einer Form
- Fig. 5: in einer Form aufgestauchte Endenbereiche von Stäben einer Ti-Al-Basislegierung bzw. Vormaterial für eine Gesenkschmiedung
- Fig. 1 und Fig. 2: zeigen ein Aufstauchen eines Stabes 1 bei freier Breitung.

Eine Stromquelle (nicht dargestellt) ist mit einer Klemme 2 und einem leicht konkav geformten Flachsattel 3 verbunden. Für eine Umformung wird ein Stab 1 in einer Presse an den Flachsattel 3 angedrückt, wobei zwischen dem Flachsattel 3 und der Klemme 2 elektrischer Strom fließt, welcher in diesem Bereich durch den Ohm'schen Widerstand den Stab erwärmt.

Eine Erwärmung eines Stabes oder Stabteiles kann auch mittels einer Induktionsspule und Wechselstrom erfolgen.

Durch eine Stauchkraft erfolgt nach einem Aufwärmen eines Stabteiles ein Aufstauchen eines Stabendes, im gegebenen Fall mit freier Breitung.

Es hat sich gezeigt, dass Titan-Aluminium-Basislegierungen besonders gute Staucheigenschaften aufweisen und nicht zum Ausknicken neigen. Weiters ist durch eine Wärmetechnologie mit elektrischem Stromdurchgang oder durch Induktion eine rasche, gezielte Durchwärmung eines Stabbereiches möglich, wobei eine genaue Einstellung der Umformtemperatur im sog. Verformbarkeitsfenster der Legierung erreichbar ist.

Fig. 3 und Fig. 4 zeigen ein Einstauchen eines Endes eines Stabes 1 in eine Form 3 unter Ausbildung eines gewünscht geformten Endenbereiches 11.

Derart kann eine genaue Abmessung eines Schmiederohlings für eine Endformgebung hergestellt werden.

Rohlinge, wie in Fig. 3 und Fig. 4 schematisch gezeigt, wurden für eine Turbinenschaufelschmiedung aus einem Stab mit einem Durchmesser von 30mm 0 und einer Länge von 225mm aus einer Legierung Ti-43,5Al-(Nb-Mo-B) 5 Atom-% gefertigt. Die Fertigungslänge betrug 192mm bei einem Kopfdurchmesser von 45mm und einer Kopflänge von 63mm.

Die Erwärmungs- und Stauchzeit war 60 sec., wobei ein Heizstrom mit 7740 A und eine Umformtemperatur von 1250°C eingestellt worden waren.

Fig. 5 zeigt in einer Form gestauchte Rohlinge.

## Patentansprüche

1. Verfahren zur Herstellung eines Schmiedestückes, insbesondere einer Turbinenschaufel, aus einer Gamma-Titan-Aluminium-Basislegierung, bei welchem ein zylindrisches oder stabförmiges Ausgangs- oder Vormaterial in einem oder mehreren Schritten an jenen Stellen, an welchen das auszuformende Schmiedestück *bzw. die auszuformende Turbinenschaufel eine* Volumenkonzentration aufweist, durch elektrischen Stromdurchgang oder durch Induktion über den Querschnitt auf eine Temperatur von höher 1150°C erwärmt und durch Kraftbeaufschlagung verformt, insbesondere stauchverformt, und derart ein Schmiederohling mit unterschiedlichen Querschnittsflächen über dessen Längserstreckung erstellt wird, welcher Rohling in einem oder mehreren Folgeschritten endverformt wird, *wobei der oder die Folgeschritt(e) zur Endverformung des Schmiederohlings jeweils aus einem zumindest teilweisen Beschichten der Oberfläche mit einem die Wärmeabstrahlung und dadurch den oberflächlichen Temperaturabfall mindernden Mittel, aus einem Erwärmen des Schmiedrohlings auf Umformtemperatur, aus einem Durchwärmen und aus einem Umformen dasselben, insbesondere in einem Gesenk, gebildet wird(werden).*

2. Verfahren nach Anspruch 1, wobei das den oberflächlichen Temperaturabfall mindernde Mittel aus einer Oxidphase als Hauptkomponente und einem oder mehreren Haftmittel(n) als Zusatz sowie flüssigen Komponenten gebildet *wird*.

3. Verfahren nach einem der Ansprüche 1 bis 2, wobei das Beschichtungsmittel aus Zirkonoxid mit einem Anteil in Gew.-% von größer 70, bevorzugt von 80 bis 98, insb. von 90 bis 97, gebildet wird.

4. Verfahren nach einem der Ansprüche 1 bis 3, bei welchem die Endverformung in einem Gesenk erfolgt, welches eine um mindestens oder 300°C niedrigere Temperatur als der Schmiederohling aufweist.

5. Verfahren nach einem der Ansprüche 1 oder 4, bei welchem die Endverformung in einem Gesenk erfolgt, welches eine bis zu 900°C, bevorzugt bis zu 800°C, niedrigere Temperatur als der Schmiederohling oder das Zwischenprodukt aufweist.

6. Verfahren nach einem der Ansprüche 1 bis 6, bei welchem die Endumformung als Schnellumformung mit einer Verformungsgeschwindigkeit von > 0.3mm/sec, insb. von 0.5 bis 5mm/sec., erfolgt.

## Claims

1. A method of preparing a forged object, particularly a turbine blade, from a gamma-titanium/aluminium basic alloy, in which, in one or more steps, a cylindrical or bar-shaped starting or preliminary material is, at those sites where the object to be forged, or the turbine blade to be forged, respectively, has a volume concentration, heated to a temperature of more than 1150 °C upon dectrical power passage or upon induction throughout the cross-section and deformed, particularly deformed by upsetting, upon imposing force, thus preparing a forging biscuit having different cross-sectional areas along its longitudinal dimension, which biscuit is end-shaped in one or more subsequent steps, wherein the, or each, subsequent step of end-shaping the forging biscuit is formed by at least partially coating the surface with an agent decreasing heat radiation and thus surface temperature drop, heating the forging biscuit to a transformation temperature, through-heating and reshaping the same, in particular within a die.

2. The method of claim 1, wherein said agent decreasing surface temperature drop is formed by an oxide phase as the main component and one or more adhesive(s) as additive(s) as well as liquid components.

3. The method of any one of claims 1 to 2, wherein said coating agent is formed by zirconium oxide at a content of more than 70, preferably of from 80 to 98, and particularly of from 90 to 97, per cent by weight.

4. The method of any one of claims 1 to 3, in which said end shaping is conducted within a die having a temperature of at least 300 °C below that of said forging die.

5. The method of any one of claims 1 or 4, in which said end shaping is conducted within a die having a temperature of up to 900 °C, preferably of up to 800 °C, below that of said forging die or said intermediate.

6. The method of any one of claims 1 to 5, in which said end shaping is conducted in the form of rapid reshaping at a deformation rate of > 0.3 mm/sec, particularly of from 0.5 to 5 mm/sec.

## Revendications

1. Procédé pour produire un objet forgé, notamment une aube de turbine, en alliage de base titane gamma-aluminium, dans lequel un matériau de départ ou préliminaire cylindrique ou en forme de barre est, en une ou plusieures étapes, réchauffé, dans les endroits où l'objet forgé à former, ou l'aube de turbine à former, présente une concentration de volume, par passage de courant de conduction ou par induction à travers la section à une température de plus de 1150 °C et déformé, notamment déformé par refoulage, par l'application d'une force ainsi produisant une pièce brute de forge avec des surface de section différentes le long de sa longueur, ladite pièce brute est déformée définitivement en une ou plusieures étapes suivantes, ladite (lesdites) étape(s) suivante(s) pour déformer définitivement la pièce brute de forge étant composé(es) d'un revêtement au moins partiel de la surface avec un moyen réduisant le rayonnement thermique et réduisant, par cela, la diminution de la température superficielle, d'un réchauffement de la pièce brute de forge à une température de transformation, d'une maturation thermique et d'une transformation de celle-ci, notamment dans une étampe.

2. Procédé selon la revendication 1, le moyen réduisant la diminution de la température superficielle étant obtenu à partir d'une phase d'oxyde comme composant de base et d'un (ou plusieurs) collant(s) comme additif(s) ainsi que de composants liquides.

3. Procédé selon une des revendications 1 à 2, le moyen de revêtement étant obtenu à partir de l'oxyde de zirconium représentant une partie, en % de poids, de plus de 70, de préférence de 80 à 98, notamment de 90 à 97.

4. Procédé selon une des revendications 1 à 3, dans lequel la déformation définitive est effectuée dans une étampe ayant une température inférieure d'au moins 300 °C par rapport à celle de la pièce brute de forge.

5. Procédé selon une des revendications 1 ou 4, dans lequel la déformation définitive est effectuée dans une étampe ayant une température inférieure de jusqu'à 900 °C, de préférence jusqu'à 800 °C, par rapport àcelle de la pièce brute de forge ou du produit intermédiaire.

6. Procédé selon une des revendications 1 à 5, dans lequel la déformation définitive est effectuée comme déformation rapide avec une vitesse de déformation de > 0,3 mm/sec, notamment de 0,5 à 5 mm/sec.
